# EUROPÄISCHE PATENTSCHRIFT

(11) **EP 1 398 390 B1**
(45) Veröffentlichungstag und Bekanntmachung des Hinweises auf die Patenterteilung: **18.01.2006**
(21) Anmeldenummer: 02020294.1
(22) Anmeldetag: 11.09.2002
(51) Int. Cl.: C21D 8/02, C21D 8/04

(54) **Ferritisch/martensitischer Stahl mit hoher Festigkeit und sehr feinem Gefüge**
Steel with a very fine ferritic and martensitic microstructure having a high tensile strength
Acier ferritique-martensitique possédant une resistance élevée ayant une fine microstructure

(43) Veröffentlichungstag der Anmeldung: 17.03.2004
(73) Patentinhaber: ThyssenKrupp Steel AG, 47166 Duisburg (DE)
(72) Erfinder: Nuss, Andreas, 47800 Krefeld (DE); Heller, Thomas, Dr.-Ing., 47229 Duisburg (DE); Engl, Bernhard, Dr.-Ing., 44267 Dortmund (DE)
(74) Vertreter: Cohausz & Florack

(56) Entgegenhaltungen:
- EP-A- 0 945 522
- EP-A- 0 952 235
- EP-A- 0 969 112
- DE-C- 19 911 287
- US-A- 4 466 842
- PATENT ABSTRACTS OF JAPAN vol. 010, no. 185 (C-357), 27. Juni 1986 (1986-06-27) & JP 61 034116 A (SUMITOMO METAL IND LTD), 18. Februar 1986 (1986-02-18)

## Beschreibung

Die Erfindung betrifft ein Verfahren zum Erzeugen eines hochfesten Warmbands, das eine ultrafeine Kornstruktur besitzt.

Ein Verfahren zum Herstellen von Warmbändern dieser Art ist aus der EP 1 001 041 Al bekannt. Gemäß dem bekannten Verfahren wird ein (in Masse-%) 0,01 - 0,3 % C, bis zu 2,0 % Si, bis zu 3,0 % Mn, nicht mehr als 0,05 % P, 0,03 - 0,3 % Ti und als Rest Eisen sowie unvermeidbare Verunreinigungen enthaltender Stahl zu Brammen vergossen. Nach der Wiedererwärmung auf nicht mehr als 1150 °C werden die Brammen in mehreren Schritten zu Warmband warmgewalzt. Das Warmwalzen wird bei Temperaturen durchgeführt, bei denen es zu einer dynamischen Rekristallisation des Stahls kommt. Gleichzeitig werden geringe Reduktionsgrade eingestellt, die im letzten Walzschritt 13 % bis 30 % und in allen dem letzten Schritt vorangehenden Walzschritten 4 % bis 20 % betragen sollen. Auf diese Weise soll die gewünscht feinkörnige austenitische Struktur des Warmbandes eingestellt werden können, bei der die Korndurchmesser des Austenits im Bereich von weniger als 4 µm, insbesondere weniger als 2 µm liegen. In möglichst unmittelbarem Anschluss an das Warmwalzen wird das erhaltene Warmband schnell auf eine 350 bis 600 °C betragende Temperatur abgekühlt, um die Bildung von feinkörnigem Ferrit zu bewirken. Die Abkühlrate beträgt dabei nicht weniger als 30 °C/s. Die Temperatur, mit der das Band anschließend gehaspelt wird, ist gemäß dem bekannten Verfahren an die für den jeweiligen Stahl günstigste Temperatur anzupassen.

Der nach dem bekannten Verfahren erhaltene Stahl zeichnet sich durch eine gute Verformbarkeit bei gleichzeitig vergleichbar hoher Festigkeit aus. So werden bei den in der EP 1 001 041 A1 angegebenen Beispielen Zugfestigkeiten erreicht, die regelmäßig über 500 MPa liegen und bis zu 763 MPa betragen können. Gleichzeitig liegt die Fließgrenze im Bereich von mindestens 420 MPa bis 645 MPa. Das Streckgrenzenverhältnis ("yield ratio") des bekannten Stahls liegt regelmäßig im Bereich von mindestens 0,75.

Ein anderes Verfahren zur Herstellung von Warmband mit einem sehr feinen Gefüge mit Ferritkorngrößen von weniger als 4 µm durch Einsatz der "dynamischen Rekristallisation" ist aus der US-A-4,466,842 bekannt. Der zu diesem Zweck verwendete Stahl weist als Pflichtbestandteile neben Eisen 0,02 - 0,3 % C und 0,1 - 2,0 % Mn auf. Zusätzlich kann er nicht näher bezeichnete Gehalte an Nb, Ta, Mo und W umfassen. Um basierend auf einem solchen Stahl FerritKorndurchmesser von weniger als 2,5 µm zu erhalten, ist eine sehr niedrige Endwalztemperatur von weniger als 760 °C und eine mittlere Haspeltemperatur von ca. 400 °C erforderlich.

Ebenso unter Ausnutzung der Möglichkeiten der dynamischen Rekristallisation werden beim aus der EP-A-0 945 522 bekannten Verfahren Stahlbleche mit sehr feinem Gefüge hergestellt. Der dabei verarbeitete Stahl kann neben Eisen und 0,01 - 0,3 Gew.-% C und anderen Wahlkomponenten bis zu 1,0 Gew.-% Cr und bis zu 3,0 Gew.-% Mn enthalten. Die aus einer solchen Stahlzusammensetzung unter Anwendung einer nicht näher angegebenen Haspeltemperatur hergestellten Stahlbänder können unter anderem ein bainitisches, ein bainitisch/martensitisches, ein martensitisches, ein perlitisches oder ein perlitisch/martensitisches Gefüge aufweisen. Die derart erzeugten Warmbänder können dabei bei weiter Streuung Ferritkorngrößen von weniger als 3 µm aufweisen.

Ein weiteres Verfahren zur Herstellung von Warmbändern, die ein hohes Umformvermögen und eine erhöhte Festigkeit aufweisen, ist aus der DE 199 11 287 Cl bekannt. Gemäß diesem Verfahren wird ein Warmband (W), welches insbesondere aus Strangguß in Form von wiedererwärmten oder direkt aus der Gießhitze eingesetzten Brammen, Dünnbrammen oder aus gegossenem Band kontinuierlich fertiggewalzt und anschließend kontinuierlich abgekühlt. Das Abkühlen erfolgt dabei in mindestens zwei aufeinander folgenden Kühlphasen (t_{CK},t_{LK}) beschleunigter Kühlung auf eine Endtemperatur. Die erste Kühlphase (t_{CK}) beschleunigter Kühlung setzt spätestens drei Sekunden nach dem letzten Walzstich des Fertigwalzens ein und das Warmband (W) wird während der ersten Kühlphase (t_{CK}) beschleunigter Kühlung mit einer Abkühlgeschwindigkeit von mindestens 150 °C/s gekühlt. Wird gemäß diesem Verfahren ein TRIP-Stahl mit 0,2 Masse-% C, 1,8 Masse-% Al und 1,6 Masse-% Mn, Rest Eisen und unvermeidbaren verunreinigungen verarbeitet, so besitzt dieser Stahl ein feines Gefüge mit Ferritkörnern, deren Durchmesser weniger als 3 µm beträgt.

In der EP-A-0 969 112 ist ein Verfahren zur Herstellung eines Dualphasen-Stahls beschrieben, bei dem ein Stahl, der neben Eisen und unvermeidbaren Verunreinigungen als Pflichtbestandteile (in Gew.-%) 0,02 - 0,25 % C und zusätzlich Mn und/oder Cr in Gehalten von jeweils 0,15 - 3,5 %, Si, Al und / oder P in Gehalten von insgesamt 0,02 - 4,0 % sowie weitere wahlbestandteile enthalten kann, bei einer Warmwalzendtemperatur von 780 - 880 °C warmgewalzt und dann mit einer Abkühlgeschwindigkeit von mehr als 5 °C/s auf Haspeltemperaturen abgekühlt, die unterhalb von 350 °C liegen. Die in der EP-A-0 969 112 zu diesem Verfahren angegebenen Ausführungsbeispiele zeigen jedoch, dass dort jeweils hohe Si-Gehalte, hohe Mn-Gehalte und, soweit vorhanden, hohe Cr-Gehalte verarbeitet worden sind. Die aus diesen Stählen erzeugten Warmbänder weisen ein Gefüge mit Ferritkörnern auf, deren Durchmesser regelmäßig oberhalb von 4 µm liegt.

Ein mit dem Stand der Technik gemäß der EP-A-0 969 112 vergleichbares Verfahren ist aus der EP-A-0 952 235 bekannt. Bei diesem bekannten Verfahren wird ein Stahl verarbeitet, der neben anderen Legierungselementen (in Gew.-%) 0,03 - 0,3 % C, 0,5 - 3,5 % Mn und / oder 0,5 -3,5 Cr sowie wahlweise 0,5 - 3,0 % Si aufweisen kann. Die in der EP-A-0 952 235 konkret angegebenen Ausführungsbeispiele weisen entweder Si-Gehalte von mehr als 0,9 % auf oder enthalten kein Chrom. Soweit die betreffenden Beispiele einen Martensitgehalt aufweisen, liegt dieser jeweils unterhalb von 5 %. Gleichzeitig liegt der Durchmesser der Ferritkörner jeweils oberhalb von 5 µm.

Schließlich ist auch aus der JP 61-034116 ein Verfahren bekannt, mit dem sich Warmbänder mit hoher Festigkeit herstellen lassen. Dazu wird ein Warmband bei einer Warmwalzendtemperatur von 700 - 850 °C warmgewalzt, dann bei einer Abkühlgeschwindigkeit von mindestens 5 °C/s abgekühlt und schließlich bei einer weniger als 500 °C bis 200 °C betragenden Haspeltemperatur gehaspelt. Die so erzeugten Bänder erreichen eine Mindestzugfestigkeit von 700 MPa. Ihre Verformbarkeit ist dabei jedoch gering. So weisen sie Streckgrenzenverhältnisse auf, die jeweils oberhalb von 0,75 liegen.

Trotz der verbesserten Eigenschaften der nach den voranstehend erläuterten bekannten Verfahren erzeugten Bänder werden immer höhere Anforderungen von den Verarbeitern von warmbändern der in Rede stehenden Art an die Verformbarkeit einerseits und die Zugfestigkeit andererseits gestellt.

Die Aufgabe der Erfindung bestand daher darin, ein Verfahren anzugeben, mit dem sich zuverlässig Warmbänder erzeugen lassen, bei welchen die Kombination aus Verformbarkeit und Festigkeit weiter optimiert ist.

Diese Aufgabe wird durch ein Verfahren zum Herstellen eines Warmbands mit einer Zugfestigkeit von mindestens 700 MPa, mit Streckgrenzverhältnissen, die für die Längsrichtung höchstens 0,65 und für die Querrichtung höchstens 0,66 betragen, und mit einer ultrafeinen ferritisch/martensitischen und perlitfreien Kornstruktur, die einen Anteil an Martensit von mindestens 15 % aufweist und bei der der durchschnittliche Durchmesser der Ferritkörner weniger als 2,5 µm beträgt, gelöst, welches folgende Schritte umfasst:
a) Vergießen einer (in Masse-%) C: 0,05 - 0,2 %,
   Si: < 0,9 %, P: < 0,06 %, Mn: 0,6 - 1,2 %,
   Al: < 0,05 %, Cr: 0,02 - 0,6 %, Nb: ≤ 0,08 %, Ti: ≤
   0,08 %, V: ≤ 0,08 %, Mo: ≤ 0,4 %, Cu: ≤ 1 %, Ni: ≤ 1 %, Rest Eisen und unvermeidbare Verunreinigungen enthaltenden Stahlschmelze zu einem Vormaterial, wie Brammen oder Dünnbrammen,
b) Warmwalzen des Vormaterials zu einem Warmband bei einer 750 °C bis 950 °C betragenden Warmwalzendtemperatur,
c) Kühlen des erhaltenen Warmbands auf eine Raumtemperatur bis 250 °C betragenden Haspeltemperatur mit einer mindestens 10 K/s betragenden Abkühlgeschwindigkeit,
d) Haspeln des abgekühlten Warmbands.

Mit der Erfindung wird ein warmband erhalten, dessen Gefüge im Wesentlichen vollständig martensitisch/ferritisch und frei von Perlit ausgebildet ist. Das Warmband weist dabei ein Gefüge auf, dessen Ferritkörner ultrafein sind. Dies wird durch das Zusammenwirken der erfindungsgemäß vorgegebenen Zusammensetzung des verarbeiteten Stahls, der vergleichsweise hohen Warmwalzendtemperatur von 750 °C bis 900 °C und der auf das Warmwalzen folgenden Abkühlung auf eine niedrige Haspeltemperatur erreicht, deren Obergrenze erfindungsgemäß auf 250 °C festgelegt und von dieser Obergrenze bis zur Raumtemperatur reichen kann.

Aufwändige Walzverfahren, wie sie beim Stand der Technik erforderlich sind, um die erwünschte Feinkörnigkeit des Gefüges zu erhalten, sind beim erfindungsgemäßen Verfahren nicht mehr erforderlich. Vielmehr wirken die einzelnen Parameter der Zusammensetzung des Stahls und des Verfahrens so zusammen, dass ein Warmband mit extrem feinem Gefüge erhalten wird. So lässt sich das erfindungsgemäße Verfahren sowohl über die eine konventionelle Brammenerzeugung umfassende Warmbandstraßenroute als auch unter Einbeziehung einer Gießwalzanlage durchführen, in der als Vormaterial Dünnbrammen erzeugt werden die anschließend "in line" in einem kontinuierlichen Prozess zu Warmband verarbeitet werden.

Das extrem feine Gefüge erfindungsgemäß erzeugter Warmbänder führt zu deren besonders guten Dehnungskennwerten. Erfindungsgemäß wird dazu ein durchschnittlicher Ferritkorndurchmesser eingestellt, der unter Berücksichtigung der jeweils geforderten Eigenschaften möglichst gering ist. Er liegt bei erfindungsgemäßen Warmbändern, deren Zugfestigkeit im Bereich von 700 MPa bis 900 MPa liegt, im Mittel bevorzugt bei 2,5 µm. Bei höherfesten erfindungsgemäßen Warmbändern wird die durchschnittliche Ferritkorngröße dagegen bevorzugt auf unter 2 µm, insbesondere unter 1 µm, eingestellt, um auch bei den hohen Festigkeiten eine optimale Verformbarkeit zu gewährleisten.

Wesentlichen Einfluss auf die Ausbildung derart ultrafeiner Ferritkörner im Gefüge erfindungsgemäß erzeugter Warmbänder hat die Anwesenheit von Niob. So zeigen nach dem erfindungsgemäßen Verfahren hergestellte, Niob enthaltende Warmbänder ein deutlich feineres Ferritkorn als in gleicher Weise erzeugte Warmbänder, die kein Niob enthalten.

Gleichzeitig wirkt sich die Anwesenheit von Niob in der erfindungsgemäß verwendeten Stahlzusammensetzung günstig auf die Festigkeit des erhaltenen Warmbands aus. Erfindungsgemäß ist daher vorgesehen, dass im verwendete Stahl mindestens 0,03 Masse-% Niob vorhanden sind. Die positiven Einflüsse von Niob machen sich dabei insbesondere dann bemerkbar, wenn höher kohlenstoffhaltige Stähle verarbeitet werden.

Entscheidend beeinflusst wird die Festigkeit erfindungsgemäß erzeugten Warmbands auch durch die Höhe seines Martensitgehalts. Durch eine Erhöhung der Martensitanteile bei gleichzeitiger Verminderung der Ferritanteile lassen sich Zugfestigkeiten im Bereich von 700 MPa bis 1000 MPa erhalten. So weist erfindungsgemäßes Warmband, das eine Zugfestigkeit von bis zu 800 MPa besitzt, typischerweise ein zu 60 % bis 90 % ferritisches Gefüge auf. Bei Zugfestigkeiten, die im Bereich von 800 - 900 MPa liegen, ist der Ferritgehalt dagegen schon auf ca. 40 % bis 60 % beschränkt. Werden Festigkeiten von mehr als 900 MPa benötigt, so wird dazu der Ferritgehalt erfindungsgemäß auf 10 % bis ca. 45 % eingestellt. Über den Martensitgehalt kann so die gewünschte Festigkeit gezielt hergestellt werden.

Die gute Verformbarkeit einerseits und die hohen Festigkeiten andererseits führen zu einem besonders guten Verhältnis von Verformbarkeit und Zugfestigkeit der erfindungsgemäß erzeugten Warmbänder. Dementsprechend liegt das als Verhältnis von Dehngrenze zur Zugfestigkeit gebildete Streckgrenzverhältnis bei erfindungsgemäß erzeugten Warmbändern regelmäßig unter 0,7, also deutlich unter dem Wert, der sich bei den nach dem bekannten Verfahren erzeugten Warmbändern feststellen lässt. Kennzeichnend für die optimierte Eigenschaftskombination erfindungsgemäßer Warmbänder ist ebenfalls, dass ihr Produkt aus Zugfestigkeit (Rm) und Bruchdehnung (AS) in Längsrichtung des erhaltenen Warmbands gemessen regelmäßig mindestens 15.000 MPa*% beträgt.

Aufgrund dieser besonderen Eigenschaftskombination eignen sich erfindungsgemäß erzeugte Warmbänder in besonderer Weise zur Herstellung von dünnwandigen Bauelementen mit komplexer Formgebung, die dennoch in der Lage sind, große Kräfte aufzunehmen. So lassen sich aus erfindungsgemäßen Warmbändern gewonnene Bleche besonders gut zur Herstellung von Bauteilen und Strukturelementen von Fahrzeugkarosserien einsetzen, die bei geringen Wandstärken, dementsprechend geringem Gewicht und aufwändiger Gestaltung in der Lage sind, hohe Belastungen aufzunehmen.

Über die Art und Weise, in der das Warmband nach dem Verlassen der Fertigwarmwalzstaffel abgekühlt wird, lässt sich die Ausprägung des ultrafeinkörnigen Gefüges erfindungsgemäß erzeugter Warmbänder direkt beeinflussen. Gleichzeitig hat die Abkühlung unmittelbaren Einfluss auf den Martensitanteil und damit einhergehend auf die Festigkeit der Warmbänder.

Höchste Festigkeiten bei gleichzeitig feinster Kornausbildung werden erreicht, wenn die Abkühlung des Warmbands auf Haspeltemperatur in einem Schritt unterbrechungsfrei erfolgt. Soll dagegen ein Warmband erzeugt werden, das im Rahmen der Erfindung ein höheres Streckgrenzverhältnis besitzt, kann dies dadurch erreicht werden, dass das Warmband beim Abkühlen auf Haspeltemperatur zunächst mit einer 10 bis 200 K/s betragenden Abkühlgeschwindigkeit auf eine 600 - 700 °C betragende Zwischentemperatur abgekühlt wird, dass daraufhin die Abkühlung für 2 bis 6 Sekunden unterbrochen wird und dass das Warmband anschließend mit einer 10 bis 200 K/s betragenden Abkühlgeschwindigkeit auf die Haspeltemperatur gekühlt wird. Die Wahl eines geeigneten Verfahrens zur Abkühlung des nach dem Warmwalzen erhaltenen Warmbands auf die niedrige Haspeltemperatur ermöglicht so auf einfache Weise die optimale Anpassung der jeweiligen Eigenschaften des erfindungsgemäß erzeugten Warmbands an die vom Verwender gestellten Anforderungen.

Nachfolgend wird die Erfindung anhand von Ausführungsbeispielen näher erläutert.

Die Figuren 1 und 2 zeigen Schliffbilder von vier nach unterschiedlichen Varianten des erfindungsgemäßen Verfahrens erzeugten Warmbändern.

In den Diagrammen 1 und 2 sind die Ergebnisse der nachfolgend erläuterten Versuche graphisch dargestellt.

Es wurden zahlreiche Laborwalzversuche durchgeführt, bei denen vier Stahlschmelzen S1, S2, S3, S4 verwendet wurden, deren Zusammensetzungen in Tabelle 1 angegeben sind.

**Tabelle 1**

| | **C** | **Mn** | **P** | **S** | **Si** | **Al** | **N** | **Cr** | **Nb** |
|---|---|---|---|---|---|---|---|---|---|
| **S1** | 0,188 | 1,05 | 0,004 | 0,004 | 0,82 | 0,030 | 0,0031 | 0,42 | - |
| **S2** | 0,181 | 1,02 | 0,004 | 0,003 | 0,81 | 0,032 | 0,0022 | 0,42 | 0,047 |
| **S3** | 0,077 | 1,02 | 0,005 | 0,003 | 0,81 | 0,030 | 0,0020 | 0,41 | 0,045 |
| **S4** | 0,073 | 1,02 | 0,032 | 0,003 | 0,11 | 0,025 | 0,0022 | 0,41 | 0,057 |

| | | | | | | | | | |
|---|---|---|---|---|---|---|---|---|---|
| Rest Eisen und unvermeidbare Verunreinigungen, Angaben in Masse-%, | | | | | | | | | |

Bei den Schmelzen S1, S2 handelte es sich um Stähle mit hohem Kohlenstoffgehalt. Mit Ausnahme der Niob-Gehalte sind die Legierungen beider Stähle S1, S2 im Wesentlichen identisch. Der Stahl S1 enthält jedoch kein Niob, während der Stahl S2 Gehalte an Niob aufweist. Anhand der Stähle S1 und S2 konnte somit nachgewiesen werden, welche positiven Wirkungen die Anwesenheit von Niob in einer erfindungsgemäß verarbeiteten, höherkohlenstoffhaltigen Stahllegierung hat.

In vergleichbarer Weise ist die Wirkung von Silizium anhand der Stähle S3 und S4 nachgewiesen worden. Bis auf den Si-Gehalt sind deren Zusammensetzungen im Wesentlichen gleich. Beim Stahl S3 ist jedoch der Si-Gehalt auf ein Minimum reduziert, während der Stahl S4 nennenswerte Gehalte an Silizium aufweist.

Aus den Stählen S1 - S4 gegossene Brammen sind in vier unterschiedlichen Versuchsreihen V1 - V4 jeweils zu Warmband verarbeitet worden.

In der Versuchsreihe V1 sind die Brammen in einer Walzstaffel jeweils zu 3,5 mm dicken Warmbändern warmgewalzt worden. Nach dem Verlassen der Warmwalzstaffel sind die erhaltenen Warmbänder in zwei Stufen mit zwischengeschalteter Kühlpause gesteuert auf die Haspeltemperatur abgekühlt worden, bevor sie zu Coils gehaspelt worden sind. Die Kühlung erfolgte im ersten Abschnitt mit einer ersten Abkühlgeschwindigkeit K1 bis zu einer Abkühlungsstopptemperatur Ts, wurde dann für eine Pause mit der Dauer P unterbrochen, bevor sie im zweiten Kühlabschnitt mit einer zweiten Abkühlgeschwindigkeit K2 bis auf die Haspeltemperatur HT fortgesetzt worden ist.

Die Abktihlungsstopptemperatur Ts wurde in den Temperaturbereich gelegt, bei dem es zur Ferritbildung kommt. Auf diese Weise wurde jeweils gezielt ein bestimmter Ferritgehalt in dem erhaltenen Warmband eingestellt.

In gleicher Weise sind die Versuchsreihen V2 und V3 durchgeführt worden. Allerdings lag die Warmwalzendtemperatur bei der versuchsreihe V2 niedriger als bei der versuchsreihe V1 und bei der Versuchsreihe V3 niedriger als bei der Versuchsreihe V2.

Bei der Versuchsreihe V4 ist das Warmwalzen bei der gleichen Warmwalzendtemperatur beendet worden wie in der Versuchsreihe V2. Allerdings schloss sich an das Warmwalzen keine mehrstufige Abkühlung an, sondern die Abkühlung auf Haspeltemperatur erfolgte mit einer einzigen hohen Abkühlgeschwindigkeit K1 kontinuierlich in einem Zuge.

Die bei den Versuchsreihen V1 - V4 jeweils eingehaltenen Betriebsparameter "Warmwalzendtemperatur ET", "Abkühlgeschwindigkeit K1", "Abkühlungsstopptemperatur Ts", "Pausendauer P", "Abkühlgeschwindigkeit K2" und "Haspeltemperatur HT" und "Warmbanddicke d" sind in Tabelle 2 zusammengestellt.

**Tabelle 2**

| | ET | Kl | Ts | P | K2 | HT | mm |
|---|---|---|---|---|---|---|---|
| | °C | K/s | °C | s | K/s | °C | mm |
| V1 | 860 | 80 | 660 | 3 | 80 | RT | 3,5 |
| V2 | 820 | 80 | 660 | 3 | 80 | RT | 3,5 |
| v3 | 780 | 80 | 660 | 3 | 80 | RT | 3,5 |
| V4 | 820 | 200 | Abkühlung in einem Zug | | | RT | 3,5 |

Die in "Längsrichtung L" und "Querrichtung Q" ermittelten mechanischen Eigenschaften "Dehngrenze R_{p0,2}", Zugfestigkeit Rₙ", " Streckgrenzverhältnis R_{p0,2}/Rₘ", "Gleichmaßdehnung A_{g}", "Dehnung A_{S}", "Produkt aus Zugfestigkeit Rₘ und Dehnung A₅ Rₘ*A₅" sowie die jeweiligen Anteile des Gefüges an "Ferrit FA" "Bainit BA", "Martensit MA", "Restaustenit RA" und der jeweils ermittelte durchschnittliche "Ferritkorndurchmesser FØ" der in den Versuchsreihen V1 - V4 erhaltenen Warmbänder sind in den Tabellen 3a bis 3d angegeben.

In Fig. 1 ist das Schliffbild eines Warmbands dargestellt, das aus der sowohl einen hohen Kohlenstoffgehalt als auch einen Gehalt an Niob aufweisenden Schmelze S2 in der Versuchsreihe V4 mit einer unterbrechungsfreien Abkühlung nach dem Warmwalzen erzeugt worden ist. Die durch eine konventionelle Bildanalyse ermittelte durchschnittliche Größe der Ferritkörner beträgt bei diesem Beispiel 1 µm.

Fig. 2 zeigt das Schliffbild eines aus der einen niedrigen Kohlenstoffgehalt und einen minimierten Siliziumgehalt aufweisenden Schmelze S4 ebenfalls in der Versuchsreihe V4 erzeugten Warmbands. Die durchschnittliche Größe der Ferritkörner beträgt bei diesem Beispiel 1,6 µm.

Bei einem Warmband, das aus der einen hohen Kohlenstoffgehalt jedoch keinen Niobanteil besitzenden Schmelze S1 in der Versuchsreihe V2 (Abkühlung mit Kühlpause) erzeugt worden ist, betrug die durchschnittliche Größe der Ferritkörner 2,6 µm.

Bei einem Warmbands, das aus der einen niedrigen Kohlenstoffgehalt bei einem erhöhten Siliziumgehalt aufweisenden Schmelze S3 in der Versuchsreihe V1 hergestellt worden ist, konnte eine durchschnittliche Größe der Ferritkörner von 2 µm ermittelt werden.

Es zeigte sich, dass die feinsten Gefüge und größten Festigkeiten bei den Warmbändern vorlagen, die in der Versuchsreihe V4 ausgehend von der Warmwalzendtemperatur in einem Zuge mit hoher Abkühlgeschwindigkeit auf die Haspeltemperatur HT abgekühlt worden sind. Eine weitere Verfeinerung des Gefüges stellt sich ein, wenn noch höhere Abkühlgeschwindigkeiten eingestellt werden. Dementsprechend sieht die Erfindung gemäß einer vorteilhaften Ausgestaltung einen Bereich der Abkühlgeschwindigkeit vor, der von 10 K/s bis 1000 K/s reicht. Insbesondere sieht die Erfindung vor, dass mit Abkühlgeschwindigkeiten von mindestens 50 K/s gearbeitet wird. Die Einhaltung dieser Mindestkühlrate stellt sicher, dass die jeweils gewünschte Feinkörnigkeit immer erreicht wird.

Gleichzeitig geht aus den Versuchsergebnissen der günstige Einfluss der Gehalte an Silizium und Niob auf die Feinkörnigkeit des Gefüges hervor. Dies wird insbesondere durch die Fig. 1 und 2 belegt.

Die Ergebnisse der Versuchsreihen V1 bis V4 sind im Diag. 1 noch einmal graphisch dargestellt.

Im Diag. 2 ist die Zugfestigkeit der in erfindungsgemäßer Weise aus den Schmelzen S1 - S4 erzeugten Warmbänder in Abhängigkeit vom Ferritgehalt dargestellt. Es ist klar zu erkennen, dass mit zu Gunsten von steigenden Martensitgehalten sinkenden Ferritgehalten höhere Zugfestigkeiten erreicht werden. Gleichzeitig geht aus Diag. 2 das Potential der einzelnen Legierung hervor. So lassen sich aus den hochkohlenstoffhaltigen Schmelzen S1 und S2 sicher Warmbänder erzeugen, die im hohen Zugfestigkeitsbereich von 900 MPa bis 1100 MPa liegen. Mit den niedrigen Kohlenstoffgehalte aufweisenden Stahlzusammensetzungen S3 und S4 dagegen lassen sich Warmbänder mit Zugfestigkeiten von mindestens 700 MPa herstellen. Damit ist klar, dass neben den Verfahrensparametern "Kühlgeschwindigkeit" und "Kühlpause" die Legierungselemente Kohlenstoff, Niob und Silizium in dieser Reihenfolge die wichtigsten Steuergrößen sind, mit denen sich über ein hinsichtlich der Ferritkörner ultrafeinen martensitisch/ferritischen Gefüge die Werkstoffeigenschaften der gemäß der Erfindung erzeugten Warmbänder einstellen lassen.

Mit den Versuchen konnte ebenso nachgewiesen werden, dass sich mit dem erfindungsgemäßen verfahren sicher Warmbänder erzeugen lassen, deren Zugfestigkeit regelmäßig mehr als 700 MPa betrug. Gleichzeitig lag die Dehngrenze regelmäßig unterhalb von 500 MPa, so dass ein für die den erfindungsgemäß erzeugten Warmbändern zugedachten Anwendungen besonders günstiger Wert der Streckgrenzverhältnis von 0,65 bei keinem der untersuchten Warmbänder überschritten wurde.

## Patentansprüche

1. Verfahren zum Erzeugen eines hochfesten Warmbands mit einer Zugfestigkeit von mindestens 700 MPa, mit Streckgrenaverhältnissen, die für die Längsrichtung höchstens 0,65 und für die Querrichtung höchstens 0,66 betragen, und mit einer ultrafeinen ferritisch/martensitischen und perlitfreien Kornstruktur, die einen Anteil an Martensit von mindestens 15 % aufweist und bei der der durchschnittliche Durchmesser der Ferritkt5rner weniger als 2,5 µm beträgt, umfassend folgende Schritte:
a) Vergießen einer (in Masse-%)
| | |
|---|---|
| C: | 0,05 - 0,2 %, |
| Si: | < 0,9 %, |
| P: | < 0,06 %, |
| Mn: | 0,6 - 1,2 %, |
| Al: | < 0,05 %, |
| Cr: | 0,02 - 0,6 %, |
| Nb: | ≤ 0,08 %, |
| Ti: | ≤ 0,08 %, |
| V: | ≤ 0,08 %, |
| Mo: | ≤ 0,4 %, |
| Cu: | ≤ 1 %, |
| Ni: | ≤ 1 %, |
Rest Eisen und unvermeidbare verunreinigungen enthaltenden Stahlschmelze zu einem vormaterial, wie Brammen oder Dünnbrammen,
b) Warmwalzen des Vormaterials zu einem Warmband bei einer 750 °C bis 950 °C betragenden Warmwalzendtemperatur,
c) Kühlen des erhaltenen Warmbands auf eine Raumtemperatur bis 250 °C betragenden Haspeltemperatur mit einer mindestens 10 K/s betragenden Abkühlgeschwindigkeit,
d) Haspeln des abgekühlten Warmbands.

2. verfahren nach Anspruch 1, **dadurch**
**gekennzeichnet, dass** die Abkühlung des Warmbands auf Haspeltemperatur in einem Schritt erfolgt.

3. verfahren nach Anspruch 1, **dadurch**
**gekennzeichnet, dass** das Warmbad beim Abkühlen auf Haspeltemperatur zunächst mit einer 10 bis 200 K/s betragenden Abkühlgeschwindigkeit auf eine 600 - 700 °C betragende Zwischentemperatur abgekühlt wird, **dass** daraufhin die Abkühlung für 2 bis 6 Sekunden unterbrochen wird und **dass** das Warmband anschließend mit einer 10 bis 200 K/s betragenden Abkühlgeschwindigkeit auf die Haspeltemperatur gekühlt wird.

4. Verfahren nach Anspruch 1, **dadurch gekennzeichnet, dass** die Stahlschmelze mindestens 0,03 Masse-% Nb enthält.

5. Verfahren nach einem der voranstehenden Ansprüche,
**dadurch gekennzeichnet, dass** der durchschnittliche Durchmesser der Ferritkörner weniger als 2 µm beträgt.

6. Verfahren nach einem der voranstehenden Ansprüche,
**dadurch gekennzeichnet, dass** der durchschnittliche Durchmesser der Ferritkörner weniger als 0,1 µm beträgt.

7. Verfahren nach einem der voranstehenden Ansprüche,
**dadurch gekennzeichnet, dass** die Abkühlgeschwindigkeit 10 K/s bis 1000 K/s beträgt.

8. Verfahren nach einem der voranstehenden Ansprüche,
**dadurch gekennzeichnet, dass** die Abkühlgeschwindigkeit mindestens 50 K/s beträgt.

9. warmband hergestellt durch das nach einem der Ansprüche 1 bis 6 ausgebildete Verfahren **dadurch gekennzeichnet, dass** Produkt aus Zugfestigkeit (Rm) und Bruchdehnung (A5) mindestens 15.000 MPa*% beträgt.

10. Warmband nach Anspruch 9, **dadurch**
**gekennzeichnet, dass** seine Zugfestigkeit (Rm) mehr als 900 MPa beträgt.

11. Warmband nach einem der Ansprüche 9 oder 10,
**dadurch gekennzeichnet, dass** seine Zugfestigkeit bis zu 1100 MPa beträgt.

## Claims

1. Process for producing high strength hot-rolled strip with a tensile strength of at least 700 MPa, having yield strength ratios which in the longitudinal direction amount to a maximum of 0.65 and in the transverse direction to a maximum of 0.66, and with an ultrafine ferrite/martensite and pearlite-free grain structure, which has a martensite content of at least 15% and wherein the average diameter of the ferrite grains is less than 2.5µm, comprising the following stages:
a) Casting a steel melt containing (% by weight)
| | |
|---|---|
| C: | 0.05 - 0.2% |
| Si: | <0.9% |
| P: | <0.06% |
| Mn: | 0.6 - 1.2% |
| Al: | <0.05 % |
| Cr: | 0.02 - 0.6% |
| Nb: | ≤0.08% |
| Ti: | ≤0.08% |
| V: | ≤0.08% |
| Mo: | ≤0.4% |
| Cu: | ≤1% |
| Ni: | ≤1% |
the balance being iron and incidental impurities into a starting material, such as slabs or thin slabs,
b) Hot-rolling the starting material to a hot-rolled strip at a hot-rolling end temperature of 750°C - 950°C,
c) Cooling the resultant hot-rolled strip to a coiling temperature of ambient temperature up to 250°C at a cooling rate of at least 10K per second,
d) Coiling the cooled hot-rolled strip.

2. Process according to Claim 1, **characterized in that** the hot-rolled strip is cooled to coiling temperature in one step.

3. Process according to Claim 1, **characterized in that** when cooling to coiling temperature, the hot-rolled strip is first cooled at a cooling rate of 10 - 200K per second to an intermediate temperature of 600 - 700°C, and that there after cooling is interrupted for 2 - 6 seconds and subsequently the hot-rolled strip is cooled at a cooling rate of 10 - 200K per second to the coiling temperature.

4. Process according to Claim 1, **characterized in that** the steel melt contains at least 0.03% by weight of Nb.

5. Process according to any one_of the preceding claims, **characterized in that** the average diameter of the ferrite grains is less than 2µm.

6. Process according to any one of the preceding claims, **characterized in that** the average diameter of the ferrite grains is less than 0.1µm.

7. Process according to any one of the preceding claims, **characterized in that** the cooling rate is 10K per second up to 1,000K per second.

8. Process according to any one of the preceding claims, **characterized in that** the cooling rate is at least 50K per second.

9. Hot-rolled strip produced by the process according to any one of Claims 1 to 6, **characterized in that** the product of tensile strength (Rm) and elongation at rupture (A5) is at least 15,000 MPa*%.

10. Hot-rolled strip according to Claim 9, **characterized in that** its tensile strength (Rₘ) is more than 900 MPa.

11. Hot-rolled strip according to either of Claims 9 or 10, **characterized in that** its tensile strength is up to 1,100 MPa.

## Revendications

1. Procédé de production d'un feuillard à chaud à haute résistance, avec une résistance à la traction d'au moins 700 MPa, avec des rapports d'élasticité qui font au plus 0,65 dans la direction longitudinale et au plus 0,66 dans la direction transversale, et avec une structure de grains ultrafins ferritique/martensitique et exempte de perlite, qui compte au moins 15% de martensite et dans laquelle le diamètre moyen des grains de ferrite fait moins de 2,5 µm, comprenant les étapes suivantes:
a) couler de l'acier en fusion contenant (en % en masse)
| | |
|---|---|
| C: | 0,05 - 0,2 % |
| Si: | < 0,9 % |
| P: | < 0,06 % |
| Mn: | 0,6 - 1,2 % |
| Al: | < 0,05 % |
| Cr: | 0,02 - 0,6 % |
| Nb: | ≤ 0,08 % |
| Ti: | ≤ 0,08 % |
| V: | ≤ 0,08 % |
| Mo: | ≤ 0,4 % |
| Cu: | ≤ 1 % |
| Ni: | ≤ 1 % |
solde fer et impuretés inévitables, en un matériau brut tel que des brames ou des brames minces,
b) laminer à chaud le matériau brut en un feuillard à chaud à une température finale de laminage à chaud de 750 °C à 950 °C,
c) refroidir le feuillard à chaud obtenu à une température de bobinage allant de la température ambiante à 250 °C, avec une vitesse de refroidissement d'au moins 10 K/s
d) bobiner le feuillard à chaud refroidi.

2. Procédé selon la revendication 1, **caractérisé en ce que** le refroidissement du feuillard à chaud à la température de bobinage se fait en une étape.

3. Procédé selon la revendication 1, **caractérisé en ce que**, lors du refroidissement jusqu'à la température de bobinage, le feuillard est d'abord refroidi avec une vitesse de refroidissement de 10 à 200 K/s jusqu'à une température intermédiaire de 600 - 700 °C, **en ce que** le refroidissement est ensuite interrompu pendant 2 à 6 secondes, et **en ce que** le feuillard à chaud est finalement refroidi avec une vitesse de refroidissement de 10 à 200 K/s jusqu'à la température de bobinage.

4. Procédé selon la revendication 1, **caractérisé en ce que** l'acier en fusion contient au moins 0,03 % en masse de Nb

5. Procédé selon l'une des revendications précédentes, **caractérisé en ce que** le diamètre moyen des grains de ferrite fait moins de 2 µm.

6. Procédé selon l'une des revendications précédentes, **caractérisé en ce que** le diamètre moyen des grains de ferrite fait moins de 0,1 µm.

7. Procédé selon l'une des revendications précédentes, **caractérisé en ce que** la vitesse de refroidissement est de 10 K/s à 1000 K/s.

8. Procédé selon l'une des revendications précédentes, **caractérisé en ce que** le vitesse de refroidissement est d'au moins 50 K/s.

9. Feuillard à chaud obtenu par le procédé selon l'une des revendications 1 à 6, **caractérisé en ce que** le produit de la résistance à la traction (Rm) et de l'allongement à la rupture (A5) fait au moins 15000 MPa*%.

10. Feuillard à chaud selon la revendication 9, **caractérisé en ce que** sa résistance à la traction (Rm) est supérieure à 900 MPa.

11. Feuillard à chaud selon l'une des revendications 9 et 10, **caractérisé en ce que** sa résistance à la traction va jusqu'à 1100 MPa.
